# EUROPÄISCHE PATENTANMELDUNG

(11) **EP 4 782 571 A1**
(43) Veröffentlichungstag der Anmeldung: **29.07.2026**
(21) Anmeldenummer: 25153406.1
(22) Anmeldetag: 22.01.2025
(51) Int. Cl.: C23C 24/04, C23C 24/08, C23C 24/10, B05B 7/14, B05B 7/16, B05B 12/14

(54) **VERFAHREN UND VORRICHTUNG ZUR HERSTELLUNG EINES KALTGASGESPRITZTEN MATERIALAUFTRAGS**

(71) Anmelder: IMPACT-Innovations-GmbH, 84431 Haun/Rattenkirchen (DE); Helmut-Schmidt-Universität, Universität der Bundeswehr Hamburg, 22043 Hamburg (DE)
(72) Erfinder: SINGH, Reeti, 84453 Mühldorf am Inn (DE); HOLZGASSNER, Leonhard, 84437 Reichertsheim (DE); KONDAS, Jan, 84539 Ampfing (DE); LOHMAIER, Martin, 84437 Ramsau (DE); GROPP, Andreas, 83527 Kirchdorf (DE); NIELSEN, Sören, 24103 Kiel (DE); GÄRTNER, Frank, 22119 Hamburg (DE); KLASSEN, Thomas, 21465 Wentorf (DE); LIST, Alexander, 22299 Hamburg (DE)
(74) Vertreter: Flach Bauer & Partner Patentanwälte mbB

(57) **Zusammenfassung**

Die vorliegende Erfindung betrifft ein Verfahren und eine Vorrichtung zur Herstellung eines Materialauftrags 10 auf einer Substratoberfläche 30 mittels Kaltgasspritzens. Erfindungsgemäß werden in einen Prozessgasstrom 20 Auftragspartikel 14 und Peeningpartikel 16 eingebracht, um diese zu beschleunigen. Die beschleunigten Auftragspartikel 14 und Peeningpartikel 16 werden in dem Prozessgasstrom 20 auf die Substratoberfläche geleitet. Die Auftragspartikel 14 weisen eine Geschwindigkeit auf, um auf der Substratoberfläche unter Bildung des Materialauftrags 10 anzuhaften, und die Peeningpartikel 16 weisen eine Geschwindigkeit auf, die zu gering ist, um die Peeningpartikel 16 auf der Substratoberfläche 30 anzuhaften. Die Auftragspartikel 14 und die Peeningpartikel 16 bestehen aus dem gleichen Material oder aus der gleichen Materialgruppe.

## Beschreibung

### Gebiet der Erfindung

Die Erfindung betrifft ein Verfahren, insbesondere ein Kaltgasspritzverfahren, zur Anbindung und Herstellung eines Materialauftrags auf einer Substratoberfläche sowie einer Vorrichtung zur Herstellung eines kaltgasgespritzten Materialauftrags auf einer Substratoberfläche.

### Hintergrund

Das Kaltgasspritzen (auch als "*gas dynamic cold spray"* oder *"cold spraying*" bezeichnet) ist ein Materialauftragsverfahren, das sich maßgeblich durch die Nutzung von kinetischer Energie auszeichnet. Der Auftragswerkstoff wird beim Kaltgasspritzen weder an- noch aufgeschmolzen.

Beim Kaltgasspritzen werden Pulverpartikel, d.h. der Auftragswerkstoff, durch einen Prozessgasstrom beschleunigt und mit sehr hoher Geschwindigkeit auf eine zu beschichtende Substratoberfläche gelenkt. Auf dieser Substratoberfläche bleiben die Pulverpartikel haften. Dieser Materialauftrag kann in unterschiedlichen Dicken erfolgen.

Zur Erzeugung des Prozessgasstroms wird ein aufgeheiztes und unter Druck stehendes Prozessgas durch Expansion in einer konvergent-divergenten Düse auf hohe Geschwindigkeiten (z.B. Überschall) beschleunigt und zugleich abgekühlt. Nach der Expansion kann die Temperatur des Prozessgasstroms im Bereich von 100°C oder sogar darunter liegen. Mögliche Prozessgase sind Stickstoff, COz, Helium, Druckluft, Wasserdampf, Argon, und dergleichen. Ebenso können Gemische der vorgenannten Gase als Prozessgas eingesetzt werden.

In den konvergenten Bereich der Düse werden die Pulverpartikel injiziert, sodass diese durch das Prozessgas beschleunigt werden. Die Pulverpartikel können beim konventionellen Kaltgasspritzen beispielweise Geschwindigkeiten von bis zu 1500 m/s erreichen.

Die Pulverpartikel treffen in einem fokussierten Spritzstrahl auf die Substratoberfläche auf, verformen zugleich das Substrat, jedenfalls oberflächlich, und sich selbst und bilden einen fest haftenden, wenig porösen, dichten und oxid-armen Materialauftrag. Die Dicke des Materialauftrags ist variabel und kann von wenigen hundertstel Millimetern bis hin zu mehreren Millimetern, oder sogar bis hin zu mehreren Zentimetern betragen.

Im Gegensatz zu thermischen Spritzverfahren, wie dem Flammspritzen, werden die Pulverpartikel beim Kaltgasspritzen weder an- noch aufgeschmolzen. Da auch der expandierte Prozessgasstrom eine Temperatur aufweist, die deutlich unter dem Schmelzpunkt der Pulverpartikel bzw. eines Substratwerkstoffs liegt, ist der Wärmeeintrag in das Substrat gering.

Das Verfahren ist besonders geeignet für den Materialauftrag, insbesondere Beschichtungen, Reparaturen und den Korrosionsschutz, da die thermische Belastung durch den Schichtauftrag gering ist und die Materialeigenschaften weitgehend erhalten bleiben. Zudem kann das Verfahren zum additiven Fertigen von Bauteilen verwendet werden.

Um einen besonders wenig porösen bzw. dichten Materialauftrag zu erzielen, kann beim klassischen Kaltgasspritzen Helium als Prozessgas eingesetzt werden. Dieses ermöglicht, im Vergleich zu beispielsweise Stickstoff, bei gleicher Temperatur deutlich höhere Geschwindigkeiten und somit eine höhere kinetische Energie der Pulverpartikel. Die höhere kinetische Energie führt zu einer geringen Porosität und zu einer besseren Kohäsion des aufgetragenen Materials. Allerdings sind die Prozesskosten durch die Nutzung von Helium sehr hoch.

Weiterhin ist bekannt, das Kaltgasspritzen mit Shot-Peening zu kombinieren. Für dieses kombinierte Verfahren werden dem Auftragswerkstoff Peeningpartikel beigemischt. Die Peeningpartikel sind härter als der eigentliche Auftragswerkstoff und aus einem andern Material, beispielsweise aus Edelstahl oder martensitischen Stählen, gefertigt. Der Auftragswerkstoff umfasst beispielsweise Aluminiumpartikel. Die Peeningpartikel werden ebenfalls durch den Prozessstrom beschleunigt und sorgen beim Auftreffen auf die Substratoberfläche für eine zusätzliche Verformung der Partikel des Auftragswerkstoffs. Das Shot-Peening führt ebenfalls zu einer geringen Porosität bzw. einer hohen Dichte des aufgetragenen Materials, ohne notwendiger Weise das teure Helium verwenden zu müssen. Allerdings zeigt sich, dass die Peeningpartikel, jedenfalls aber Reste davon, mit in das aufgetragene Material eingefügt werden. Dies ist unerwünscht, da hierdurch in dem Materialauftrag materialfremde Fehlstellen entstehen, die den Materialauftrag schwächen und u.a. das Risiko der Rissbildung erhöhen und/oder zur Korrosion führen können.

### Beschreibung der Erfindung

Der Erfindung liegt daher die Aufgabe zugrunde ein Verfahren und eine Vorrichtung zur Herstellung eines kaltgasgespritzten Materialauftrags auf einer Substratoberfläche bereitzustellen, das/die die vorgenannten Nachteile zumindest teilweise überwindet. Insbesondere soll mit dem Verfahren bzw. der Vorrichtung Material auf ein Substrat aufgetragen werden können, wobei sich der Materialauftrag durch gute mechanische Eigenschaften (wie beispielsweise eine minimale Porosität, eine hohe Haftzugfestigkeit, eine hohe Zugfestigkeit und/oder eine hohe Bruchdehnung) sowie durch eine gute Korrosionsbeständigkeit auszeichnet.

Diese Aufgabe wird erfindungsgemäß durch ein Verfahren nach Anspruch 1 sowie durch eine Vorrichtung nach Anspruch 11 gelöst. Weitere Aspekte der Erfindung sind in den abhängigen Ansprüchen, sowie in der nachfolgenden Beschreibung genannt.

Insbesondere wird die Aufgabe durch ein Verfahren, insbesondere ein Kaltgasspritzverfahren gelöst, welches zur Herstellung eines Materialauftrags bzw. zum Auftragen von Material auf einer Substratoberfläche dient. Der Materialauftrag wird durch Auftragspartikel eines Auftragswerkstoffs gebildet.

Das Verfahren umfasst das Leiten eines Prozessgasstroms durch eine konvergent-divergente Düsenanordnung. Die Düsenanordnung umfasst einen konvergenten Abschnitt und einen divergenten Abschnitt, welcher dem konvergenten Abschnitt in Strömungsrichtung nachfolgt. Beispielsweise kann die Düsenanordnung eine Lavaldüse umfassen.

Das Prozessgas des Prozessgasstroms kann beispielsweise Stickstoff, CO₂, Helium, Druckluft, Wasserdampf, Agron, und dergleichen umfassen. Ebenso können Gasgemische, insbesondere Gemische der vorgenannten Gase, wie Stickstoffgemische, als Prozessgas eingesetzt werden.

Mögliche Auftragswerkstoffe sind Aluminium, Aluminiumbasislegierungen (z.B. Al2024; Al6061, Al7050, Al7075, Al5083, Al6082), Nickel, Nickelbasislegierungen, Magnesium, Magnesiumbasislegierungen, Titan, Titanbasislegierungen (z.B. Ti6Al4V, 3.7164), Kupfer, Kupferbasislegierungen, Zink, Zinklegierungen, Eisen, Eisenbasislegierungen, Kobalt, Kobaltbasislegierungen, Niob, Tantal, oder/ oder Molybdän. Weitere Materialien wie Stähle, insbesondere hochlegierte Stähle, sind ebenfalls möglich.

Die Schmelztemperatur von Aluminium bzw. Aluminiumbasislegierungen liegt bei etwa 600 °C. Die Schmelztemperatur von Nickel bzw. Nickelbasislegierungen liegt bei etwa 1400°C. Die Schmelztemperatur von Magnesium bzw. Magnesiumbasislegierungen liegt bei etwa 650°C. Die Schmelztemperatur von Titan, bzw. Titanbasislegierungen liegt bei etwa 1600°C. Die Schmelztemperatur von Kupfer, bzw. Kupferbasislegierung liegt bei etwa 1000°C. Die Schmelztemperatur von Zink, bzw. Zinklegierungen liegt bei etwa 420°C. Die Schmelztemperatur von Kobalt, bzw. Kobaltbasislegierungen liegt bei etwa 1500°C und die Schmelztemperatur von Eisen, bzw. Eisenbasislegierungen und Stählen liegt bei etwa 1400°C bis 1600°C.

Entsprechend können die Auftragspartikel und die Peeningpartikel zumindest eines der folgenden Materialien umfassen oder aus einem der folgenden Materialien bestehen: Aluminium, Aluminiumbasislegierungen, Nickel, Nickelbasislegierungen, Magnesium, Magnesiumbasislegierungen, Titan, Titanbasislegierungen, Kupfer, Kupferbasislegierungen, Zink, Zinklegierungen, Eisen, Eisenbasislegierungen, Kobalt, Kobaltbasislegierungen, Niob, Tantal, oder/ oder Molybdän. Weitere Materialien wie Stähle, insbesondere hochlegierte Stähle, sind ebenfalls möglich.

In den Prozessgasstrom werden zudem Auftragspartikel und Peeningpartikel eingebracht. Die eingebrachten Partikel (Auftragspartikel - und Peeningpartikel) werden sodann mittels des durch die Düsenanordnung geleiteten Prozessgasstroms beschleunigt.

Die beschleunigten Auftragspartikel und Peeningpartikel werden in dem Prozessgasstrom auf die Substratoberfläche geleitet. Hierzu kann der Prozessgasstrom mittels der Düsenanordnung fokussiert werden. Somit ist ein lokal sehr präzisier Materialauftrag möglich.

Die Auftragspartikel weisen eine Geschwindigkeit auf, um auf der Substratoberfläche unter Bildung des Materialauftrags anzuhaften. Die Peeningpartikel weisen eine Geschwindigkeit auf, die zu gering ist, um die Peeningpartikel auf der Substratoberfläche anzuhaften. Es zeigt sich, dass die kritische Geschwindigkeit, ab welcher die Partikel auf der Substratoberfläche anhaften u.a. von der Partikeltemperatur, der Partikelgröße und dem Material der Partikel abhängig ist. Mit steigender Partikeltemperatur fällt die kritische Geschwindigkeit. Die Partikelgeschwindigkeit ist wiederum u.a. von der Partikelgröße abhängig.

Die Peeningpartikel weisen eine mittlere Partikelgröße auf, die größer ist als die mittlere Partikelgröße der Auftragspartikel. Mithin ist es möglich nur die Auftragspartikel zum Materialauftrag zu nutzen. Die Peeningpartikel werden nicht in den Materialauftrag eingefügt, sondern dienen dazu die anhaftenden Auftragspartikel beim Auftreffen weiter zu verformen. Hierdurch kann u.a. ein besonders dichter, wenig poröser Materialauftrag erzielt werden. Zudem zeigt der Materialauftrag gute mechanische Eigenschaften wie eine hohe Haftzugfestigkeit, eine hohe Zugfestigkeit und/oder eine hohe Bruchdehnung.

Weiterhin bestehen die Auftragspartikel und die Peeningpartikel aus dem gleichen Material (beispielsweise Al6061), oder die Auftragspartikel und die Peeningpartikel sind aus der gleichen Materialgruppe gefertigt (z.B. beides Aluminiumbasislegierungen).

Das Substrat kann aus dem gleichen Material oder der gleichen Materialgruppe wie der Auftragswerkstoff gefertigt sein. Es ist jedoch auch möglich, dass der Materialauftrag auf ein Substrat erfolgt, das von dem Auftragswerkstoff verschieden ist, also einer anderen Materialgruppe entstammt. Beispielsweise ist es möglich mit dem hier beschriebenen Verfahren einen Materialauftrag umfassend Aluminium und/oder Kupfer auf ein Stahlsubstrat aufzubringen.

Als Materialgruppe werden hier Legierungen verstanden, die das gleiche Basismaterial aufweisen (z.B. Aluminiumbasislegierungen, Titanbasislegierungen, Nickelbasislegierungen, Kupferbasislegierungen, und/oder dergleichen), aber in der weiteren Zusammensetzung unterschiedlich sein können. Beispielsweise ist eine Kombination aus Al6061 als Auftragspartikel (Schmelztemperatur 588°C) und Aluminium oder eine Aluminiumbasislegierung mit höherer Schmelztemperatur als Peeningpartikel möglich.

Durch die Wahl der Auftragspartikel und der Peeningpartikel aus dem gleichen Material bzw. der gleichen Materialgruppe kann vermieden werden, dass sich in dem Materialauftrag materialfremde Fehlstellen bilden, die das aufgetragene Material schwächen und u.a. das Risiko der Rissbildung erhöhen und/oder zur Korrosion führen können. Mithin zeichnen sich die mit dem erfindungsgemäßen Verfahren aufgetragenen Materialaufträge durch eine gute mechanische Festigkeit, insbesondere eine hohe Haftzugfestigkeit, eine hohe Zugfestigkeit und/oder eine hohe Bruchdehnung, sowie durch eine hohe Korrosionsbeständigkeit aus.

Mithin ist das Verfahren besonders für Reparaturanwendungen geeignet. Beispielsweise können Defekte in Titan- oder Aluminiumbauteilen, wie sie in der Luftfahrt zum Einsatz kommen, mit dem Verfahren schnell und kostengünstig repariert werden.

In einem Aspekt weisen die Auftragspartikel eine erste Partikeltemperatur und die Peeningpartikel eine zweite Partikeltemperatur auf, wobei die erste Partikeltemperatur höher ist als die zweite Partikeltemperatur. Hierdurch kann ein sehr reiner Materialauftrag aus Auftragspartikeln aufgebaut werden.

In einem Aspekt kann der Prozessgasstrom in dem divergenten Abschnitt der Düsenanordnung eine Temperatur aufweisen, die unterhalb der Schmelztemperatur des Auftragswerkstoffs liegt. Insbesondere soll die Temperatur des Prozessgasstroms so gering sein, dass die in den Prozessgasstrom eingebrachten Auftragspartikel während sie von dem Prozessgasstrom geführt werden nicht aufgeschmolzen und vorzugsweise auch nicht angeschmolzen werden.

Das Einbringen der Auftragspartikel und/oder der Peeningpartikel erfolgt vorzugsweise in den konvergenten Abschnitt der Düsenanordnung. Mithin können die Partikel zusammen mit dem Prozessgasstrom durch die Düsenanordnung geleitet und beschleunigt werden.

Ebenso ist es möglich, die Auftragspartikel und/oder die Peeningpartikel in den divergenten Abschnitt der Düsenanordnung einzubringen. Mithin werden die Partikel in den bereits beschleunigten Prozessgasstrom eingebracht und von diesem beschleunigt.

Weiterhin ist es möglich einen ersten Teil der Partikel (Auftragspartikel und/oder Peeningpartikel) in den konvergenten Abschnitt der Düsenanordnung einzubringen und einen zweiten Teil der Partikel (Auftragspartikel und/oder Peeningpartikel) in den divergenten Abschnitt der Düsenanordnung. Beispielsweise können die Auftragspartikel in den konvergenten Abschnitt eingebracht werden und die Peeningpartikel in den divergenten Abschnitt. Der Ort des Einbringens bestimmt die Verweildauer der Partikel im Prozessgasstrom und mithin u.a. die Partikeltemperatur und/oder die Partikelgeschwindigkeit beim Auftreffen auf die Substratoberfläche.

Das Einbringen der Partikel (Auftragspartikel und/oder Peeningpartikel) erfolgt beispielsweise mittels eines Trägergases. Hierzu nimmt das Trägergas Partikel (Auftragspartikel und/oder Peeningpartikel) oder ein Partikelgemisch (Auftragspartikel und Peeningpartikel) aus einem entsprechenden Behälter auf und führt die Partikel/das Partikelgemisch dem entsprechenden Abschnitt der Düsenanordnung zu. Das Trägergas kann das gleiche Gas sein, wie das Prozessgas. Ebenso ist es möglich, dass sich das Trägergas und das Prozessgas unterscheiden. Mögliche Trägergase sind Stickstoff, CO₂, Helium, Druckluft, Wasserdampf, Agron, und dergleichen. Ebenso können Gemische der vorgenannten Gase als Trägergas eingesetzt werden.

In einem Aspekt umfassen die in den Prozessgasstrom eingebrachten Partikel 15 Vol % bis 40 Vol % Auftragspartikel und 60 Vol % bis 85 Vol Peeningpartikel. Ebenso ist es möglich, dass die in den Prozessgasstrom eingebrachten Partikel 20 Vol % bis35 Vol % Auftragspartikel und 55 Vol % bis 80Vol % Peeningpartikel umfassen. Es zeigt sich, dass dieses Verhältnis von Auftragspartikeln und Peeningpartikeln zu einem schnellen Materialauftrag und zu guten mechanischen Eigenschaften führt.

Weiterhin können die Auftragspartikel eine mittlere Partikelgröße im Bereich von 5 µm bis 65 µm, oder im Bereich von 15 µm bis 50 µm oder im Bereich von 20 µm bis 45 µm, oder im Bereich von 30 µm bis 40 µm aufweisen. Die größeren Peeningpartikel können eine mittlere Partikelgröße im Bereich von 60 µm bis 500 µm, oder im Bereich von 90 µm bis 350 µm, oder im Bereich von 150 µm bis 320 µm, oder im Bereich von 180 µm bis 300 µm aufweisen. Die mittlere Partikelgröße wird typischerweise durch den D50-Wert angegeben.

In einem Aspekt werden die Auftragspartikel und die Peeningpartikel als Partikelgemisch in den Prozessgasstrom eingebracht. Beispielsweise kann eine Partikelinjektoranordnung bereitgestellt sein, die in dem konvergenten Abschnitt der Düsenanordnung endet und beide Partikelarten, d.h. die Auftragspartikel und die Peeningpartikel gemeinsam in den Prozessgasstrom einbringt. Das Verhältnis von Auftragspartikeln und Peeningpartikeln wird in diesem Fall durch das an den Partikelinjektor bereitgestellte Partikelgemisch vorgegeben. Das Partikelgemisch kann vorgemischt sein und aus einem Behälter, der das Partikelgemisch bevorratet bereitgestellt werden, oder das Partikelgemisch kann von der Partikelinjektoranordnung gemischt werden. Hierzu können zwei separate Behälter für Auftragspartikel und für Peeningpartikel vorgesehen sein. Durch entsprechende Ventile kann die Zusammensetzung des Partikelgemischs im Verfahren gesteuert werden.

Ebenso ist es möglich, die Auftragspartikel und Peeningpartikel separat in den Prozessgasstrom einzubringen. Hierzu können beispielsweise zwei Partikelinjektoranordnungen bereitgestellt sein.

In einem Aspekt werden die Auftragspartikel auf eine Geschwindigkeit im Bereich von 200 m/s bis 2000 m/s oder auf eine Geschwindigkeit im Bereich von 500 m/s bis 1500 m/s, oder auf eine Geschwindigkeit im Bereich von 800 m/s bis 1000 m/s beschleunigt. Ebenso ist es möglich, die Auftragspartikel auf eine Geschwindigkeit im Bereich von 200 m/s bis 700 m/s oder von 300 m/s bis 500 m/s zu beschleunigen. Diese Geschwindigkeit ist so gewählt, dass die Auftragspartikel auf der Substratoberfläche anhaften.

Die Peeningpartikel können beispielsweise auf eine Geschwindigkeit im Bereich von 100 m/s bis 600 m/s, oder auf eine Geschwindigkeit im Bereich von 300 m/s bis 550 m/s, oder auf eine Geschwindigkeit im Bereich von 450 m/s bis 500 m/s beschleunigt werden. Ebenso ist es möglich die Peeningpartikel auf eine Geschwindigkeit im Bereich von 100 m/s bis 400 m/s oder auf eine Geschwindigkeit im Bereich von 150 m/s bis 300 m/s zu beschleunigen. Die Geschwindigkeiten werden u.a. durch die Partikelgröße der Partikel eingestellt. Die Größe der Peeningpartikel wird dabei so eingestellt, dass die Peeningpartikel Geschwindigkeiten erreichen, die nicht zu einem Anhaften auf der Substratoberfläche führen.

Weiterhin können die Auftragspartikel beim Auftreffen auf die Substratoberfläche eine Temperatur im Bereich von 20 °C bis 800 °C, oder eine Temperatur im Bereich von 25 °C bis 600 °C, oder eine Temperatur im Bereich von 100 °C bis 500 °C, oder eine Temperatur im Bereich von 150 °C bis 400 °C, oder eine Temperatur im Bereich von 200 °C bis 300 °C aufweisen. Die Peeningpartikel können beim Auftreffen auf die Substratoberfläche eine Temperatur im Bereich von 25° C bis 300°C, oder eine Temperatur im Bereich von 30 °C bis 200 °C, oder eine Temperatur im Bereich von 50 °C bis 120 °C, oder eine Temperatur im Bereich von 80 °C bis 100 °C aufweisen. Die Temperatur beim Auftreffen wird als die Temperatur der Partikel verstanden, die die Partikel aufweisen, bevor es zur Verformung der Partikel durch das Auftreffen auf der Substratoberfläche kommt.

Die Temperatur der Partikel beim Auftreffen auf die Substratoberfläche wird u.a. durch die Temperatur der Partikel vor bzw. beim Einbringen in den Prozessgasstrom beeinflusst. Weitere Faktoren sind die Partikelgröße und die Verweildauer im Prozessgasstrom. Die Verweildauer im Prozessgasstrom kann u.a. durch die Injektionsposition, Injektionsrichtung und/oder Injektionsgeschwindigkeit der Partikel beeinflusst werden.

Insbesondere kann das Verfahren das Temperieren, insbesondere Kühlen, der Auftragspartikel und/oder der Peeningpartikel vor und/oder während des Einbringens in den Prozessgasstrom umfassen. Die Auftragspartikel und Peeningpartikel können gemeinsam temperiert werden (beispielsweise, wenn diese als Partikelgemisch in den Prozessgasstrom eingebracht werden), oder separat (beispielsweise, wenn diese separat in den Prozessgasstrom eingebracht werden).

Insbesondere können die Partikel mit einer Temperatur im Bereich von 0°C bis 400 °C, oder im Bereich von 10°C bis 250°C, oder im Bereich von 25° bis 200°C in den Prozessgasstrom eingebracht werden. Werden die Auftragspartikel und Peeningpartikel separat temperiert, können die Peeningpartikel beim Einbringen in den Prozessgasstrom beispielsweise eine Temperatur aufweisen, die unter der Temperatur der Auftragspartikel liegt.

In einem Aspekt ist das Prozessgas des Prozessgasstroms Stickstoff oder ein Stickstoffgemisch. Stickstoff ist (verglichen mit z.B. Helium) kostengünstig, sodass die Verfahrenskosten zur Herstellung eines wenig porösen, dichten Materialauftrags reduziert werden können. Ebenso können andere Gase wie CO₂, Helium, Druckluft, Wasserdampf, Argon und/oder Gasgemische als Prozessgas genutzt werden.

In einem weiteren Aspekt wird der Prozessgasstrom vor der konvergent-divergente Düsenanordnung auf eine Temperatur im Bereich von 200°C bis 1400 °C, oder im Bereich von 500°C bis 1200°C erwärmt. Hierzu kann eine Heizanordnung vorgesehen sein. Über die Temperatur vor der Düsenanordnung kann die Geschwindigkeit des Trägergasstroms (und mithin die Partikelgeschwindigkeit) nach der Düsenanordnung beeinflusst werden. Weiterhin kann der Prozessgasstrom vor der konvergent-divergente Düsenanordnung einen Druck im Bereich von 5 bar bis 100 bar, oder im Bereich von 40 bar bis 60 bar aufweisen. Auch durch den Druck kann die Geschwindigkeit des Prozessgasstroms (und mithin die Partikelgeschwindigkeit) nach der Düsenanordnung beeinflusst werden.

Weiterhin wird die Aufgabe durch eine Vorrichtung zur Herstellung eines kaltgasgespritzten Materialauftrags auf einer Substratoberfläche gelöst. Die erfindungsgemäße Vorrichtung ist zur Durchführung des vorstehend beschriebenen Verfahrens eingerichtet.

Die Vorrichtung umfasst eine Heizanordnung zum Temperieren eines Prozessgasstroms (beispielsweise aus Stickstoff oder einem Stickstoffgemisch). Der Heizanordnung ist eine konvergent-divergente Düsenanordnung nachgeschaltet, wobei die Düsenanordnung einen divergenten Abschnitt und einen konvergenten Abschnitt umfasst. Der divergente Abschnitt folgt dem konvergenten Abschnitt in Strömungsrichtung nach. Weiterhin ist die Düsenanordnung zum Leiten und Beschleunigen des temperierten Prozessgasstroms eingerichtet. Die Beschleunigung erfolgt durch das Leiten des temperierten Prozessgasstroms durch die konvergent-divergente Düsenanordnung.

Weiterhin umfasst die Vorrichtung zumindest eine Partikelinjektoranordnung. Die Partikelinjektoranordnung ist dazu eingerichtet, Auftragspartikel und/oder Peeningpartikel in den Prozessgasstrom einzubringen.

Insbesondere kann die Partikelinjektoranordnung dazu eingerichtet sein, die Auftragspartikel und/oder die Peeningpartikel in den konvergenten Abschnitt der Düsenanordnung einzubringen. Ebenso ist es möglich, dass die Partikelinjektoranordnung dazu eingerichtet ist, die Auftragspartikel und/oder die Peeningpartikel in den divergenten Abschnitt der Düsenanordnung einzubringen. Weiterhin ist es möglich, dass die Partikelinjektoranordnung dazu eingerichtet ist, einen ersten Teil der Partikel (Auftragspartikel und/oder Peeningpartikel) in den konvergenten Abschnitt der Düsenanordnung einzubringen und einen zweiten Teil der Partikel (Auftragspartikel und/oder Peeningpartikel) in den divergenten Abschnitt der Düsenanordnung.

Zudem ist die zumindest eine Partikelinjektoranordnung dazu eingerichtet, die Auftragspartikel und/oder die Peeningpartikel zu temperieren, insbesondere zu kühlen.

In einem Aspekt umfasst die Partikelinjektoranordnung einen temperierbaren, insbesondere kühlbaren Partikelinjektor. Beispielsweise kann der Partikelinjektor einen Partikelführungskanal umfassen, der von einer Kanalwand gebildet wird. Die Kanalwand kann zumindest einen Kühlkanal zum Leiten eines Kühlmediums, insbesondere Kühlwasser, aufweisen. Durch die Temperatur des Kühlmediums und die Durchflussrate kann die Kühlleistung und mithin die Partikeltemperatur eingestellt werden.

Weiterhin kann die Partikelinjektoranordnung dazu eingerichtet sein, ein Partikelgemisch umfassend Auftragspartikel und Peeningpartikel in den divergenten Abschnitt oder den konvergenten Abschnitt der Düsenanordnung einzubringen. Hierzu kann ein Behälter mit einem vorgemischten Partikelgemisch bereitgestellt sein, aus welchem das Partikelgemisch entnommen wird. Ebenso kann das Partikelgemisch erst vor dem Partikelinjektor gemischt werden. Hierzu können zwei separate Behälter für Auftragspartikel und für Peeningpartikel vorgesehen sein. Durch entsprechende Dosiereinrichtungen (z.B. eine volumetrische Fördereinrichtung, umfassend beispielsweise eine Förderscheibe, eine Förderschnecke, und/oder dergleichen) kann die Zusammensetzung des Partikelgemischs gesteuert werden.

Ebenso ist es möglich, dass die Vorrichtung zumindest zwei Partikelinjektoranordnungen umfasst. In diesem Fall kann eine erste Partikelinjektoranordnung dazu eingerichtet sein, Auftragspartikel in den divergenten Abschnitt oder den konvergenten Abschnitt der Düsenanordnung einzubringen. Eine zweite Partikelinjektoranordnung kann dazu eingerichtet sein, Peeningpartikel in den divergenten Abschnitt oder den konvergenten Abschnitt der Düsenanordnung einzubringen.

Zudem kann die zumindest eine Partikelinjektoranordnung dazu eingerichtet sein, Auftragspartikel und/oder Peeningpartikel im Wesentlichen in Richtung des Prozessgasstroms in Prozessgasstrom (insbesondere in den divergenten Abschnitt und/oder den konvergenten Abschnitt der Düsenanordnung) einzubringen. Die Richtung des Prozessgasstroms und die Einspritzrichtung der Partikel schließen in diesem Fall einen Winkel α ein, der etwa 0° beträgt.

Die zumindest eine Partikelinjektoranordnung kann weiterhin dazu eingerichtet sein, Auftragspartikel und/oder Peeningpartikel unter einem Winkel α≠0°, insbesondere im Wesentlichen quer (Winkel α beträgt etwa 90°) zur Richtung des Prozessgasstroms in den Prozessgasstrom (insbesondere in den divergenten Abschnitt und/oder den konvergenten Abschnitt der Düsenanordnung) einzubringen. Der Winkel α kann beispielweise im Bereich von 0° bis 90°, oder im Bereich von 30° bis 60°, oder bei etwa 45° liegen.

Weiterhin kann die Vorrichtung weiterhin eine Prozessgaszufuhreinrichtung umfassen. Die Prozessgaszufuhreinrichtung kann dazu eingerichtet sein, das Prozessgas der Heizanordnung und/oder der zumindest einen Partikelinjektoranordnung zuzuführen.

### Kurze Beschreibung der Figuren

Die Erfindung wird nachfolgend anhand der beigefügten Figuren beispielhaft näher erläutert. Dabei zeigt
- Figur 1: ein schematisches Ablaufdiagramm eines erfindungsgemäßen Verfahrens zur Herstellung eines kaltgasgespritzten Materialauftrags;
- Figur 2: eine schematische Illustration Aufbaus des Materialauftrags;
- Figur 3A-C: schematische Darstellungen von Vorrichtungen zur Herstellung eines kaltgasgespritzten Materialauftrags;
- Figur 4: eine weitere schematische Darstellung einer Vorrichtung zur Herstellung eines kaltgasgespritzten Materialauftrags;
- Figur 5: eine schematische Detaildarstellung eines Partikelinjektors, und
- Figur 6: ein schematisches Geschwindigkeits-Temperaturdiagramm.

### Beschreibung der Figuren

Figur 1 zeigt ein schematisches Ablaufdiagramm eines erfindungsgemäßen Verfahrens 1000 zur Herstellung eines kaltgasgespritzten Materialauftrags 10, wie dieser in Figur 2 dargestellt ist. Das Verfahren 1000 umfasst die folgenden Schritte:
Zunächst wird in Schritt 1100 ein Prozessgasstrom 20 (z.B. N₂ oder ein N₂-Gemisch) durch eine konvergent-divergente Düsenanordnung geleitet. Die Temperatur des Prozessgasstroms 20 liegt dabei in einem Temperaturbereich, der das Aufschmelzen der in den Prozessgasstrom eingebrachten Auftragspartikel verhindert.

In Schritt 1200, werden Auftragspartikel 14 aus Auftragswerkstoff und Peeningpartikel 16 in den Prozessgasstrom 20 eingebracht. Das Einbringen erfolgt beispielsweise in einem konvergenten Abschnitt der Düsenanordnung. Ebenso ist es möglich die Partikel (Auftragspartikel 14 bzw. Peeningpartikel 16) in einem divergenten Abschnitt der Düsenanordnung einzubringen.

Anschließend werden die Auftragspartikel 14 und der Peeningpartikel 16 beschleunigt (Schritt 1300). Das Beschleunigen erfolgt mittels des durch die Düsenanordnung geleiteten Prozessgasstroms.

Sodann werden die beschleunigten Auftragspartikel 14 und Peeningpartikel 16 in dem Prozessgasstrom 20 auf die Substratoberfläche 30 geleitet (Schritt 1400). Hierzu kann der Prozessgasstrom 20 fokussiert werden. Dieser Schritt ist in Figur 2 nochmals im Detail dargestellt.

Die Auftragspartikel 14 weisen eine Geschwindigkeit (z.B. 200 m/s bis 2000 m/s) auf, um auf der Substratoberfläche 30 unter Bildung des Materialauftrags 10 anzuhaften (s. Fig. 2B und 2C). Die größeren Peeningpartikel 16 weisen eine Geschwindigkeit (z.B. 100 m/s bis 600 m/s) auf, die zu gering ist, um die Peeningpartikel 16 auf der Substratoberfläche 30 anzuhaften (s. Fig. 2C). Die Peeningpartikel 16 treffen auf die Substratoberfläche 30 auf, verdichten dort das bereits aufgetragene Material (d.h. sie verformen die anhaftenden Auftragspartikel weiter) und fallen dann von der Substratoberfläche ab. Die Peeningpartikel 16 können beispielsweise aufgefangen und wiederverwendet oder aufbereitet werden.

Die Peeningpartikel 16 weisen eine mittlere Partikelgröße auf, die größer ist als die mittlere Partikelgröße der Auftragspartikel 14. Beispielsweise können die Peeningpartikel 16 zumindest 3-mal, oder zumindest 4-mal, oder zumindest 5-mal, oder zumindest 8-mal, oder zumindest 10-mal, oder zumindest 15-mal so groß sein, wie die Auftragspartikel (bezogen auf den Partikeldurchmesser).

Zudem bestehen die Auftragspartikel 14 und die Peeningpartikel 16 aus dem gleichen Material oder sind aus der gleichen Materialgruppe gefertigt. Mögliche Materialien bzw. Materialgruppen sind Aluminium, Aluminiumbasislegierungen, Nickel, Nickelbasislegierungen, Magnesium, Magnesiumbasislegierungen, Titan, Titanbasislegierungen, Kupfer, Kupferbasislegierungen, Zink, Zinklegierungen, Eisen, Eisenbasislegierungen, Kobalt, Kobaltbasislegierungen, Niob, Tantal, oder/ oder Molybdän. Weitere Materialien wie Stähle, insbesondere hochlegierte Stähle, sind ebenfalls möglich.

Weiterhin kann das Verfahren das Temperieren, insbesondere Kühlen, der Auftragspartikel 14 und/oder der Peeningpartikel 16 vor und/oder während des Einbringens (Schritt 1200) in den Prozessgasstrom 20 umfassen.

Ebenso kann das Verfahren das Temperieren des Prozessgases vor der konvergent-divergente Düsenanordnung, beispielsweise in einer Heizanordnung umfassen. Neben der Prozessgasmenge (bzw. dessen Flussrate), bestimmt auch die Temperatur des Prozessgasstroms u.a. auch dessen Druck mit. Der Prozessgasstrom 20 kann beispielsweise vor der konvergent-divergente Düsenanordnung 100 auf eine Temperatur im Bereich von 200°C bis 1400°C erwärmt werden, und /oder einen Druck im Bereich von 5 bar bis 100 bar aufweisen.

Die Figuren 3A-C zeigen schematische Darstellungen von Vorrichtungen 100 zur Herstellung eines kaltgasgespritzten Materialauftrags 10. In den in Figuren 3A-C dargestellten Vorrichtungen werden die Partikel (Partikelgemisch 18, Auftragspartikel 14 und/oder Peeningpartikel 16) im Wesentlichen quer (a ca. 90°) zur Strömungsrichtung des Prozessgasstroms 20 in den konvergenten Abschnitt 114 der Düsenanordnung 110 eingebracht. In der in Fig. 4 schematisch dargestellten Vorrichtung werden die Partikel (Partikelgemisch 18, Auftragspartikel 14 und/oder Peeningpartikel 16) im Wesentlichen in Strömungsrichtung des Prozessgasstroms 20 (α ca. 0°) in den konvergenten Abschnitt 114 der Düsenanordnung 110 eingebracht.

Die Figuren 3A-C und 4 zeigen zudem, dass die Partikel in den konvergenten Abschnitt 114 der Düsenanordnung eingebracht werden. Es ist aber ebenso möglich, die Partikelinjektoranordnung 200 bzw. die Partikelinjektoren 210 so anzuordnen, dass die Partikel (Auftragspartikel 14, Peeningpartikel 16 und/oder ein Partikelgemisch 18) in den divergenten Abschnitt 112 der Düsenanordnung eingebracht werden. Zudem ist es möglich, dass ein erster Teil der Partikel (Auftragspartikel 14, Peeningpartikel 16 und/oder ein Partikelgemisch 18) in den konvergenten Abschnitt 114 der Düsenanordnung 110 eingebracht wird, und einen zweiten Teil der Partikel (Auftragspartikel 14, Peeningpartikel 16 und/oder ein Partikelgemisch 18) in den divergenten Abschnitt.

Die in den Figuren 3A-C und 4 gezeigten Vorrichtungen 100 dienen zur Herstellung eines kaltgasgespritzten Materialauftrags 10 auf einer Substratoberfläche 30. Der Materialauftrag kann mit einer Dicke im Sub-Millimeter Bereich bis hin zu einer Dicke von mehreren Zentimetern aufgetragen werden. Beispielsweise kann das Substrat einen Defekt 32, beispielsweise einen Kratzer oder Riss, aufweisen. Durch das Aufbringen des Materialauftrags 10 kann der Defekt geschlossen und somit repariert werden.

Die Vorrichtungen 100 umfassen eine Heizanordnung 105. In diese Heizanordnung kann über eine optionale Prozessgaszufuhreinrichtung 300 Prozessgas eingeleitet werden. Die Prozessgaszufuhreinrichtung 300 kann den Prozessgasstrom, insbesondere die Flussrate, steuern bzw. regeln. Hierzu kann ein entsprechender Regler, insbesondere Durchflussregler 302, vorgesehen sein.

In der Heizanordnung 105, welcher der Düsenanordnung 110 vorgeschaltet ist, wird das Prozessgas temperiert. Hierzu sind beispielsweise entsprechende Heizelemente 107 vorgesehen. Insbesondere kann eine Temperatur gesteuert bzw. geregelt werden. Das Prozessgas 20 passiert sodann die konvergent-divergente Düsenanordnung 110, welche einen divergenten Abschnitt 112 und einen konvergenten Abschnitt 114 umfasst. Durch die Düsenanordnung 110 kann das Prozessgas beschleunigt werden. Über die Temperatur und/oder optional den Druck des Prozessgases 20 vor der Düsenanordnung kann die Geschwindigkeit des Prozessgases nach der Düsenanordnung gesteuert bzw. geregelt werden.

Um die Auftragspartikel 14 und die Peeningpartikel 16 in den Prozessgasstrom 20 (beispielsweise in den konvergenten Abschnitt 114 der Düsenanordnung 110) einzubringen, ist zumindest eine Partikelinjektoranordnung 200 bereitgestellt. Über eine Trägergaszufuhreinrichtung 305 kann ein Trägergas durch die Partikelinjektoranordnung 200 geleitet werden. Das Trägergas dient sodann zum Fördern der Partikel 14, 16 in den Prozessgasstrom. Die Trägergaszufuhreinrichtung 305 kann den Trägergasstrom 22, insbesondere dessen Flussrate, steuern bzw. regeln. Hierzu kann zumindest ein entsprechender Regler, insbesondere Durchflussregler 307, 307a, 307b, vorgesehen sein. Die Menge der über das Trägergas geführten in den Prozessgasstrom 20 eingebrachten Partikel (Auftragspartikel 14, Peeningpartikel 16 und/oder ein Partikelgemisch 18) kann über zumindest eine Dosiereinrichtung, wie beispielsweise eine Förderscheibe oder Förderschenke gesteuert oder geregelt werden.

Wie in Figur 3A exemplarisch dargestellt ist, kann die Partikelinjektoranordnung 200 einen Behälter 228 aufweisen, in welchem ein Partikelgemisch 18, umfassend Auftragspartikel 14 und Peeningpartikel 16, bereitgestellt wird. Über eine Partikelinjektordüse 210 kann das Partikelgemisch 18 mittels des Trägergases 22 in den Prozessgasstrom 20, beispielsweise in den konvergenten Abschnitt 114 der Düsenanordnung 110, eingebracht werden. Die eingebrachten Partikel werden von dem Prozessgasstrom 20 erfasst und beschleunigt. Der Partikel führende Prozessgasstrom 20 kann anschließend fokussiert und auf die Substratoberfläche 30 geleitet werden. Der Aufbau des Materialauftrags 10 erfolgt wie beispielsweise mit Bezug auf Fig. 2 erläutert wurde.

Wie in Figur 3B exemplarisch dargestellt ist, kann die Partikelinjektoranordnung 200 zwei separate Behälter 224, 226 aufweisen. In einem ersten Behälter 224 werden Auftragspartikel 14 bereitgestellt und in einem zweiten Behälter 226 werden Peeningpartikel 16 bereitgestellt. Beide Behälter sind mit dem Partikelinjektor 210 verbunden, der die von den jeweiligen Behältern 224, 226 bereitgestellten Partikel 14, 16 in den Prozessgasstrom 20 (hier in den konvergenten Abschnitt 114 der Düsenanordnung 110) einbringt. Diese Anordnung ermöglicht es, das Verhältnis von Peening- und Auftragspartikeln 14, 16 zu variieren. Beispielsweise können die in Prozessgasstrom 20 eingebrachten Partikel 15 Vol % bis 40 Vol % Auftragspartikel 14 und 60 Vol % bis 85 Vol % Peeningpartikel 16 umfassen.

Die in die Düsenanordnung 110 eingebrachten Partikel 14, 16 werden von dem Prozessgasstrom 20 erfasst und beschleunigt. Der Partikel führende Prozessgasstrom 20 kann anschließend fokussiert und auf die Substratoberfläche 30 geleitet werden. Der Aufbau des Materialauftrags erfolgt wie beispielsweise mit Bezug auf Fig. 2 erläutert wurde.

Wie weiter in Figur 3C exemplarisch dargestellt ist, kann die Partikelinjektoranordnung 200 zwei separate Behälter 224, 226 aufweisen, denen jeweils zumindest ein Partikelinjektor 210 zugeordnet ist.

In einem ersten Behälter 224 sind Auftragspartikel 14 geladen und werden an einen ersten Partikelinjektor 210 bereitgestellt. Dieser Partikelinjektor 210 bringt die Auftragspartikel 14 in den Prozessgasstrom 20 ein. Wie hier beispielhaft gezeigt ist, werden die Auftragspartikel 14 von einem Trägergasstrom 22 gefördert. Dieser Trägergasstrom 22 kann mittels eines Reglers 307a geregelt sein. Beispielsweise über eine Dosiereinrichtung kann die Menge der eingebrachten Auftragspartikel 14 gesteuert oder geregelt werden.

In einem zweiten Behälter 226 sind Peeningpartikel 16 geladen und werden an einen zweite Partikelinjektor 210 bereitgestellt. Dieser Partikelinjektor 210 bringt die Peeningpartikel 16 in den Prozessgasstrom 20 ein. Wie hier beispielhaft gezeigt ist, werden die Peeningpartikel 16 von einem Trägergasstrom 22 gefördert. Dieser Trägergasstrom 22 kann mittels eines Reglers 307b geregelt sein. Beispielsweise über eine Dosiereinrichtung kann die Menge der eingebrachten Peeningpartikel 16 gesteuert oder geregelt werden.

Die Position des Einbringens der Peeningpartikel 16 und Auftragspartikel 14 kann im Wesentlichen identisch sein (in Strömungsrichtung gesehen), oder die Peeningpartikel 16 können stromabwärts oder stromaufwärts der Auftragspartikel 14 in den Prozessgasstrom eingebracht werden. Beispielsweise können die Auftragspartikel 14 und die Peeningpartikel 16 in den konvergenten Abschnitt 114 der Düsenanordnung 110 eingebracht werden. Ebenso ist es möglich, dass die Auftragspartikel 14 in den konvergenten Abschnitt 114 der Düsenanordnung 110 eingebracht werden und die Peeningpartikel 16 in den divergenten Abschnitt 112. Auch ist es möglich, dass die die Auftragspartikel 14 in den divergenten Abschnitt 112 der Düsenanordnung 110 eingebracht werden und die Peeningpartikel 16 in den konvergenten Abschnitt 112.

Die in Figur 3C gezeigte Vorrichtung ermöglicht es, die Auftragspartikel 14 und die Peeningpartikel 16 separat einzubringen und so u.a. das Verhältnis von Strahl- und Auftragspartikeln zu variieren. Die in den Prozessgasstrom (insbesondere die Düsenanordnung 110) eingebrachten Partikel 14, 16 werden von dem Prozessgasstrom 20 erfasst und beschleunigt. Der Partikel führende Prozessgasstrom 20 kann anschließend fokussiert und auf die Substratoberfläche 30 geleitet werden. Der Aufbau des Materialauftrags 10 erfolgt wie beispielsweise mit Bezug auf Fig. 2 erläutert wurde.

In Figur 4 ist eine weitere Vorrichtung gezeigt. Der Aufbau entspricht im Wesentlichen dem in Fig. 3A gezeigten Aufbau, d.h. es wird ein Behälter 228 mit einen vorgemischten Partikelgemisch 18 bereitgestellt, welches Partikelgemisch in Prozessgasstrom 200, hier in den konvergenten Abschnitt 114 der Düsenanordnung eingebracht wird. Die in Fig. 4 gezeigte Vorrichtung 100 unterscheidet sich im Wesentlichen in der Einspritzrichtung der Partikel 14, 16, bzw. des Partikelgemischs 18, welche hier in Richtung des Prozessgasstroms 20 orientiert ist. Es versteht sich, dass die in Figur 4 gezeigte Vorrichtung auch mit separaten Behältern 224, 226 und/oder zumindest zwei separaten Partikelinjektoren 210 (ähnlich wie Fig. 3C) ausgestaltet werden kann. Ebenso ist es möglich, zumindest einen in Richtung des Prozessgasstroms 20 orientierten Partikelinjektor 210 und zumindest einen quer zur Richtung des Prozessgasstroms 20 orientierten Partikelinjektor 210 bereitzustellen, um die Partikel 14, 16 in den Prozessgasstrom 20 einzubringen.

In einem Aspekt kann der zumindest eine Partikelinjektor 210, insbesondere in Richtung des Prozessgasstroms 20 in seiner Position veränderlich sein, um die Einspritzposition der Auftragspartikel 14, der Peeningpartikel 16 und/oder des Partikelgemischs 18 variieren zu können.

Wie insbesondere mit Bezug auf Fig. 5 gezeigt ist, ist die Partikelinjektoranordnung 200 dazu eingerichtet, die Auftragspartikel 14 und/oder die Peeningpartikel 16 zu temperieren, insbesondere zu kühlen. Insbesondere kann der Partikelinjektor 210 temperierbar bzw. kühlbar ausgestaltet sein. Somit können die Auftragspartikel 14, die Peeningpartikel 16 und/oder das Partikelgemischs 18 vor bzw. während des Einbringens in den Prozessgasstrom temperiert, insbesondere gekühlt werden. Sind zwei separate Partikelinjektoren 210 vorgesehen (s. z.B. Fig. 3C), können die Auftragspartikel 14 und die Peeningpartikel 16 individuell temperiert werden.

Wie Figur 5 zeigt kann der Partikelinjektor 210 einen Partikelführungskanal 212 umfassen. Dieser kann zentral angeordnet sein. Der Partikelführungskanal 212 wird von einer Kanalwand 214 gebildet. Diese Kanalwand 214 umfasst zumindest einen Kühlkanal 216 zum Leiten eines Kühlmediums, insbesondere Kühlwasser. Beispielsweise kann die Kanalwand 214 doppelwandig ausgebildet sein, sodass sich zwischen der radial inneren und der radial äußeren Wand ein Kühlkanal ausbildet. Über einen Kühlmitteleinlass 226a kann dem Partikelinjektor 210 Kühlmittel zugeführt werden, welches den Partikelinjektor 210 über einen Kühlmittelauslass 226b wieder verlässt.

Fig. 6 zeigt ein schematisches Geschwindigkeits-Temperaturdiagramm, welches den Zusammenhang von Partikel-Temperatur und Partikel-Geschwindigkeit zum Anhaften der Partikel auf einer Substratoberfläche aufzeigt. Mit durchgezogenen Linien ist die kritische Geschwindigkeit v_{crit16} der Peeningpartikel 16 sowie die obere Geschwindigkeit vₑᵣₒₛ₁₆ der Peeningpartikel 16 dargestellt. Mit gestrichelten Linien ist die kritische Geschwindigkeit v_{crit14} der Auftragspartikel 14 sowie die obere Geschwindigkeit vₑᵣₒₛ₁₄ der Auftragspartikel 14 dargestellt. Treffen die Auftragspartikel 14 bzw.

Peeningpartikel 16 mit einer Geschwindigkeit und Temperatur auf die Substratoberfläche auf, die oberhalb der oberen Geschwindigkeit vₑᵣₒₛ₁₄, bzw. vₑᵣₒₛ₁₆ liegt erfolgt kein Materialauftrag. Stattdessen kommt es zu Errosionseffekten auf der Substratoberfläche.

Oberhalb der temperaturabhängigen kritischen Geschwindigkeit v_{crit14} bzw. v_{crit16} haften die Partikel 14, 16 auf der Substratoberfläche an. Es kommt zum Materialauftrag. Unterhalb der kritischen Geschwindigkeit v_{crit14} bzw. v_{crit16} kommt es zu keiner Anhaftung. Wie die exemplarischen Punkte zeigen, werden die Auftragspartikel 14 mit einer Geschwindigkeit und Temperatur (hier etwa beispielhaft 700m/s und 240°C) auf die Substratoberfläche geleitet, sodass diese anhaften. Die Peeningpartikel 16 hingegen, werden mit einer Geschwindigkeit und Temperatur (hier etwa beispielhaft 500m/s und 70°C) auf die Substratoberfläche geleitet, sodass diese nicht anhaften, sondern nur zur Verdichtung des Materialauftrags beitragen. Das gezeigte Geschwindigkeits-Temperaturdiagramm ist nur beispielhaft. Die kritische Geschwindigkeit sowie die obere Geschwindigkeit sind insbesondere vom Material der verwendeten Partikel abhängig.

### Bezugszeichenliste

- 10: Materialauftrag
- 12: Auftragswerkstoff
- 14: Auftragspartikel
- 16: Peeningpartikel
- 18: Partikelgemisch
- 20: Prozessgasstrom
- 22: Trägergasstrom
- 30: Substratoberfläche
- 32: Defekt in Substratoberfläche
- 40: Kühlmedium
- 100: Vorrichtung
- 105: Heizanordnung
- 107: Heizelement
- 110: Düsenanordnung
- 112: divergenter Abschnitt
- 114: konvergenter Abschnitt
- 200: Partikelinjektoranordnung
- 210: Partikelinjektor
- 212: Partikelführungskanal
- 214: Kanalwand
- 216: Kühlkanal
- 216a: Kühlmitteleinlass
- 216b: Kühlmittelauslass
- 224: Behälter
- 226: Behälter
- 228: Behälter
- 300: Prozessgaszufuhreinrichtung
- 302: Durchflussregler
- 305: Trägergaszuführeinrichtung
- 307: Durchflussregler
- 307a: Durchflussregler
- 307b: Durchflussregler
- 1100: Leiten des Trägergasstroms
- 1200: Einbringen von Partikeln
- 1300: Beschleunigen der Partikel
- 1400: Leiten der Partikel
- T_{P}: Partikeltemperatur
- vₚ: Partikelgeschwindigkeit
- v_{crit14}: Kritische Geschwindigkeit Auftragspartikel
- v_{crit16}: Kritische Geschwindigkeit Peeningpartikel
- vₑᵣₒₛ₁₄: Obere Geschwindigkeit Auftragspartikel
- vₑᵣₒₛ₁₆: Obere Geschwindigkeit Peeningpartikel

## Patentansprüche

1. Verfahren (1000), insbesondere Kaltgasspritzverfahren, zur Herstellung eines Materialauftrags (10) auf einer Substratoberfläche (30), wobei der Materialauftrag (10) durch Auftragspartikel (14) eines Auftragswerkstoffs (12) gebildet wird, und wobei das Verfahren folgendes umfasst:
Leiten (1100) eines Prozessgasstroms (20) durch eine konvergent-divergente Düsenanordnung (110);
Einbringen (1200) von Auftragspartikeln (14) und von Peeningpartikeln (16) in den Prozessgasstrom (20);
Beschleunigen (1300) der Auftragspartikel (14) und der Peeningpartikel (16) mittels des durch die Düsenanordnung (110) geleiteten Prozessgasstroms (20);
Leiten (1400) der beschleunigten Auftragspartikel (14) und Peeningpartikel (16) in dem Prozessgasstrom (20) auf die Substratoberfläche (30), wobei die Auftragspartikel (14) eine Geschwindigkeit aufweisen, um auf der Substratoberfläche (30) unter Bildung des Materialauftrags (10) anzuhaften, und wobei die Peeningpartikel (16) eine Geschwindigkeit aufweisen, die zu gering ist, um die Peeningpartikel (16) auf der Substratoberfläche (30) anzuhaften, wobei
die Peeningpartikel (16) eine mittlere Partikelgröße aufweisen, die größer ist als die mittlere Partikelgröße der Auftragspartikel (14), und wobei
die Auftragspartikel (14) und die Peeningpartikel (16) aus dem gleichen Material bestehen oder aus der gleichen Materialgruppe gefertigt sind.

2. Verfahren (1000) nach Anspruch 1, wobei
das Einbringen (1200) der Auftragspartikel (14) in den konvergenten Abschnitt (114) der Düsenanordnung (110) und/oder in den divergenten Abschnitt (112) der Düsenanordnung (110) erfolgt, und/oder wobei
das Einbringen (1200) der Peeningpartikel (16) in den konvergenten Abschnitt (114) der Düsenanordnung (110) und/oder in den divergenten Abschnitt (112) der Düsenanordnung (110) erfolgt.

3. Verfahren (1000) nach Anspruch 1 oder 2, wobei die in den Prozessgasstrom (20) eingebrachten Partikel (14, 16) 15 Vol % bis 40 Vol % Auftragspartikel (14) und 60 Vol % bis 85 Vol % Peeningpartikel (16) umfassen, oder wobei
die in den Prozessgasstrom (20) eingebrachten Partikel (14, 16) 20 Vol % bis 35 Vol % Auftragspartikel (14) und 55 Vol % bis 80 Vol % Peeningpartikel (16) umfassen; und/oder wobei
die Auftragspartikel (14) eine mittlere Partikelgröße im Bereich von 5 µm bis 65 µm, im Bereich von 15 µm bis 50 µm, oder im Bereich von 20 µm bis 45 µm, oder im Bereich von 30 µm bis 40 µm aufweisen, und/oder wobei
die Peeningpartikel (16) eine mittlere Partikelgröße im Bereich von 60 µm bis 500 µm, oder im Bereich von 90 µm bis 350 µm, oder im Bereich von 150 µm bis 320 µm, oder im Bereich von 180 µm bis 300 µm aufweisen.

4. Verfahren (1000) nach einem der Ansprüche 1 bis 3, wobei die Auftragspartikel (14) und Peeningpartikel (16) als Partikelgemisch in den Prozessgasstrom (20) eingebracht werden, oder wobei die Auftragspartikel (14) und Peeningpartikel (16) separat in den Prozessgasstrom (20) eingebracht werden.

5. Verfahren (1000) nach einem der Ansprüche 1 bis 4, wobei die Auftragspartikel (14) auf eine Geschwindigkeit im Bereich von 200 m/s bis 2000 m/s oder auf eine Geschwindigkeit im Bereich von 500 m/s bis 1500 m/s, oder auf eine Geschwindigkeit im Bereich von 800 m/s bis 1000 m/s, oder auf eine Geschwindigkeit im Bereich von 200 m/s bis 700 m/s oder auf eine Geschwindigkeit im Bereich von 300 m/s bis 500 m/s beschleunigt werden, und/oder wobei
die Peeningpartikel (16) auf eine Geschwindigkeit im Bereich von 100 m/s bis 600 m/s, oder auf eine Geschwindigkeit von 300 m/s bis 550 m/s, oder auf eine Geschwindigkeit im Bereich von 450 m/s bis 500 m/s, oder auf eine Geschwindigkeit im Bereich von 100 m/s bis 400 m/s oder auf eine Geschwindigkeit im Bereich von 150 m/s bis 300 m/s beschleunigt werden.

6. Verfahren (1000) nach einem der Ansprüche 1 bis 5, wobei
die Auftragspartikel (14) beim Auftreffen auf die Substratoberfläche eine Temperatur im Bereich von 20 °C bis 800 °C, oder eine Temperatur im Bereich von 25 °C bis 600 °C, oder eine Temperatur im Bereich von 100 °C bis 500 °C, oder eine Temperatur im Bereich von 150 °C bis 400 °C, oder eine Temperatur im Bereich von 200 °C bis 300 °C aufweisen, und/oder wobei
die Peeningpartikel (16) beim Auftreffen auf die Substratoberfläche eine Temperatur im Bereich von 25°C bis 300°C, oder eine Temperatur im Bereich von 30 °C bis 200 °C, oder eine Temperatur im Bereich von 50 °C bis 120 °C, oder eine Temperatur im Bereich von 80 °C bis 100 °C aufweisen.

7. Verfahren (1000) nach einem der Ansprüche 1 bis 6, wobei das Verfahren weiterhin
das Temperieren, insbesondere Kühlen, der Auftragspartikel (14) und/oder der Peeningpartikel (16) vor und/oder während des Einbringens in den Prozessgasstrom (20) umfasst, wobei
die Partikel insbesondere mit einer Temperatur im Bereich von 0 °C bis 400 °C, oder im Bereich von 10°C bis 250°C, oder im Bereich von 25° bis 200°Cin den Prozessgasstrom (20) eingebracht werden.

8. Verfahren (1000) nach einem der Ansprüche 1 bis 7, wobei die Auftragspartikel (14) und die Peeningpartikel (16) zumindest eines der folgenden Materialien umfassen oder aus einem der folgenden Materialien bestehen:
Aluminium;
Aluminiumbasislegierung;
Magnesium;
Magnesiumbasislegierungen;
Zink;
Zinklegierungen;
Nickel;
Nickelbasislegierung;
Titan;
Titanbasislegierung;
Kupfer;
Kupferbasislegierung;
Eisen;
Eisenbasislegierungen;
Kobalt;
Kobaltbasislegierungen;
Niob;
Tantal, oder
Molybdän.

9. Verfahren (1000) nach einem der Ansprüche 1 bis 8, wobei das Prozessgas des Prozessgasstroms (20) zumindest eines der folgenden Gase umfasst:
- Stickstoff,
- CO₂,
- Helium,
- Druckluft,
- Wasserdampf, und/oder
- Argon.

10. Verfahren (1000) nach einem der Ansprüche 1 bis 9, wobei
der Prozessgasstrom (20) vor der konvergent-divergente Düsenanordnung (110) auf eine Temperatur im Bereich von 200°C bis 1400°C, oder im Bereich von 500°C bis 1200°C erwärmt wird, und/oder wobei
der Prozessgasstrom (20) vor der konvergent-divergente Düsenanordnung (110) einen Druck im Bereich von 5 bar bis 100 bar, oder im Bereich von 40 bar bis 60 bar aufweist.

11. Vorrichtung (100) zur Herstellung eines kaltgasgespritzten Materialauftrags (10) auf einer Substratoberfläche (30), wobei die Vorrichtung zur Durchführung des Verfahrens nach einem der Ansprüche 1 bis 10 eingerichtet ist, und wobei die Vorrichtung
eine Heizanordnung (105) zum Temperieren eines Prozessgasstroms (20), und
eine konvergent-divergente Düsenanordnung (110) umfasst, welche Düsenanordnung (110) einen divergenten Abschnitt (112) und einen konvergenten Abschnitt (114) umfasst, wobei die Düsenanordnung (110) zum Leiten und Beschleunigen des temperierten Prozessgasstroms (20) eingerichtet ist, und wobei die Vorrichtung (100) weiterhin
zumindest eine Partikelinjektoranordnung (200) umfasst, wobei die Partikelinjektoranordnung (200) dazu eingerichtet ist, Auftragspartikel (14) und/oder Peeningpartikel (16) in den Prozessgasstrom (20) einzubringen, und wobei
die zumindest eine Partikelinjektoranordnung (200) dazu eingerichtet ist, die Auftragspartikel (14) und/oder die Peeningpartikel (16) zu temperieren, insbesondere zu kühlen.

12. Vorrichtung (100) nach Anspruch 11, wobei die zumindest eine Partikelinjektoranordnung (200) einen temperierbaren, insbesondere kühlbaren Partikelinjektor (210) umfasst, und wobei
der Partikelinjektor (210) optional einen Partikelführungskanal (212) umfasst, der von einer Kanalwand (214) gebildet wird, wobei die Kanalwand (214) zumindest einen Kühlkanal (216) zum Leiten eines Kühlmediums, insbesondere Kühlwasser, aufweist.

13. Vorrichtung (100) nach Anspruch 11 oder 12, wobei
die Partikelinjektoranordnung (200) dazu eingerichtet ist, ein Partikelgemisch umfassend Auftragspartikel (14) und Peeningpartikel (16) in den divergenten Abschnitt (112) oder den konvergenten Abschnitt (114) der Düsenanordnung (110) einzubringen, und/oder wobei
die Vorrichtung zumindest zwei Partikelinjektoranordnungen (200) umfasst, wobei eine erste Partikelinjektoranordnung (200) dazu eingerichtet ist, Auftragspartikel (14) in den divergenten Abschnitt (112) oder den konvergenten Abschnitt (114) der Düsenanordnung (110) einzubringen, und wobei eine zweite Partikelinjektoranordnung (200) dazu eingerichtet ist, Peeningpartikel (16) in den divergenten Abschnitt (112) oder den konvergenten Abschnitt (114) der Düsenanordnung einzubringen.

14. Vorrichtung (100) nach einem der Ansprüche 11 bis 13, wobei
die zumindest eine Partikelinjektoranordnung (200) dazu eingerichtet ist Auftragspartikel (14) und/oder Peeningpartikel (16) im Wesentlichen in Richtung des Prozessgasstroms (20) in den divergenten Abschnitt (112) und/oder den konvergenten Abschnitt (114) der Düsenanordnung einzubringen, und/oder wobei
die zumindest eine Partikelinjektoranordnung (200) dazu eingerichtet ist Auftragspartikel (14) und/oder Peeningpartikel (16) unter einem Winkel a, insbesondere im Wesentlichen quer zur Richtung des Prozessgasstroms (20) in den divergenten Abschnitt (112) oder den konvergenten Abschnitt (114) der Düsenanordnung einzubringen.

15. Vorrichtung (100) nach einem der Ansprüche 11 bis 14, wobei die Vorrichtung weiterhin eine Prozessgaszufuhreinrichtung (300) umfasst, und wobei die Prozessgaszufuhreinrichtung dazu eingerichtet ist, das Prozessgas der Heizanordnung (105) und/oder der zumindest einen Partikelinjektoranordnung (200) zuzuführen.
